# FASCICULE DE BREVET EUROPEEN

(11) **EP 3 529 416 B1**
(45) Date de publication et mention de la délivrance du brevet: **04.08.2021**
(21) Numéro de dépôt: 17791021.3
(22) Date de dépôt: 18.10.2017
(51) Int. Cl.: D21H 21/42, D21H 21/44, D21H 21/48, B42D 25/36, B42D 25/355, B42D 25/382, B42D 25/373

(54) **SUBSTRAT DE SÉCURITÉ**
SICHERHEITSSUBSTRAT
SECURITY SUBSTRATE

(30) Priorité: 20.10.2016 FR 1660177
(43) Date de publication de la demande: 28.08.2019
(73) Titulaire: Oberthur Fiduciaire SAS, 75008 Paris (FR)
(72) Inventeur: SARRAZIN, Pierre, 38610 Gières (FR)
(74) Mandataire: Nony
(86) Numéro de dépôt international: PCT/EP2017/076637
(87) Numéro de publication internationale: WO 2018/073320

(56) Documents cités:
- WO-A1-00/32700
- WO-A1-2007/132214
- WO-A1-2012/103578

## Description

La présente invention concerne les substrats de sécurité et leurs procédés de fabrication.

Un substrat de sécurité est un substrat utilisé dans la fabrication de documents sécurisés, protégés contre la contrefaçon par des moyens rendant difficile leur reproduction ou leur falsification par des contrefacteurs.

L'invention s'applique à des substrats papetiers, destinés par exemple à la fabrication de billets de banque, ainsi qu'à des substrats en matière plastique, utilisés notamment dans la fabrication de billets de banque, d'éléments de sécurité tels que des fils de sécurité, des films ou des foils.

L'invention s'intéresse plus particulièrement à conférer au substrat une signature spécifique dans l'infrarouge (IR), cette signature permettant d'authentifier, voire d'identifier, le substrat par comparaison à une signature de référence.

Il est déjà bien connu d'utiliser des moyens de sécurité présentant une réponse spécifique dans l'IR.

En particulier, il a été proposé dans la demande de brevet EP 1790701 d'utiliser une encre pour impression taille douce absorbant dans l'IR de façon sélective à des longueurs d'onde particulières. La détection peut s'effectuer par réflexion à la surface du support imprimé avec une telle encre.

La demande JP 2010084079 divulgue également une encre absorbant dans l'IR à base d'oxyde d'étain dopé par de l'antimoine et/ou d'oxyde d'indium dopé par de l'étain. L'utilisation de ces matériaux sensiblement incolores permet une meilleure compatibilité avec les pigments colorés utilisés par ailleurs pour conférer à l'encre la couleur recherchée. Là encore, la détection peut s'effectuer par réflexion.

La demande KR10-1131145 divulgue un papier de sécurité comprenant une substance absorbant dans l'IR. Cette demande vise à s'affranchir des problèmes de coloration rencontrés lors de l'utilisation de certaines substances connues, absorbant dans l'IR, et propose des matériaux de couleur blanche ou opaline à base de métaux alcalins, alcalinoterreux ou de transition.

La demande WO 2012/103578 divulgue un matériau de sécurité comportant un milieu porteur polymère transparent ayant des nanoparticules absorbant dans l'IR dispersées dans le milieu.

La demande WO 2007/132214 divulgue une composition comportant une encre et un matériau absorbant dans l'IR.

WO 00/32700 divulgue une charge ou un revêtement papetier dérivé d'une argile hydratée ayant un oxyde métallique et/ou un précurseur d'un oxyde métallique d'un métal pauvre agrégé avec l'argile.

L'invention vise à améliorer encore la sécurisation des substrats afin notamment de conférer une signature, de préférence unitaire, dans l'IR détectable par machine en transmission, tout en préservant les propriétés optiques de blancheur et d'opacité du substrat lorsque celui-ci est papetier, et destiné par exemple à la fabrication de billets de banque.

Par « signature unitaire », il faut comprendre une signature associée de façon bijective à un substrat donné ; par exemple le substrat utilisé pour la fabrication de tous les billets correspondant à une même coupure présente la même signature. Dans un autre exemple, tous les billets issus par une même banque centrale présentent la même signature, indépendamment de la valeur des coupures.

L'invention atteint cet objectif grâce à un substrat de sécurité papetier selon la revendication 1

Le métal pauvre peut être sous la forme ionique (sel), moléculaire (oxyde, notamment SnO₂) dopée ou non, ou atomique (dopant, notamment Al ou Ga). Par "métal pauvre", on désigne un métal choisi dans le groupe constitué par l'aluminium, le bismuth, l'étain, le gallium, l'indium, le plomb, le polonium et le thallium, ces deux derniers métaux étant toutefois non préférés.

Ledit oxyde ou sel d'oxyde métallique est de préférence respectivement un oxyde ou un sel d'oxyde d'un métal de transition ou d'un métalloïde.

De façon préférée, la charge comporte comme oxyde métallique SiO₂ ou TiO₂ et comme métal pauvre Sn. La taille des particules de la charge est de préférence comprise entre 0,2 et 5 µm, étant de préférence inférieure à 1 µm et/ou supérieure à 0,5 µm. La forme des particules de la charge peut être sphérique, plaquettaire ou aciculaire.

De manière préférée, les particules de la charge ont un cœur en TiO₂ ou SiO₂ recouvert d'oxyde d'étain dopé à l'antimoine.

L'invention permet, selon le système particulaire utilisé, d'avoir une signature spectrale dans l'IR unitaire, lisible en transmission sur la totalité du substrat, du fait de l'incorporation en masse durant sa fabrication. Par "IR", on désigne l'infra-rouge dans la bande spectrale 700nm - 1500nm. L'invention offre aussi l'avantage, de par la détection en transmission, d'éviter de brouiller les réponses d'autres éléments de sécurité détectés en réflexion. De plus, la détection peut s'effectuer selon l'invention dans des zones non imprimées, ce qui offre une sécurité complémentaire par rapport à une encre absorbant dans l'IR et détectée en réflexion.

L'invention permet en outre, si on le souhaite, de s'affranchir de l'utilisation de certaines charges papetières conventionnelles telles que le dioxyde de titane, le kaolin ou le carbonate de calcium, ou d'en réduire la teneur, tout en atteignant les propriétés optiques de blancheur et d'opacité habituellement recherchées dans la fabrication d'un papier pour billet de banque notamment. Le substrat peut ainsi comporter moins de 4% en poids sec de TiO₂ sous forme de particules de TiO₂, par rapport au poids sec total du substrat, mieux étant totalement dépourvu de TiO₂ sous forme de particules de TiO₂. Le substrat peut comporter moins de 4% en poids sec de kaolin ou de carbonate de calcium par rapport au poids sec total du substrat.

Un autre avantage de la présente invention est d'apporter de l'électro-conductivité au substrat, qui peut lui conférer une signature électrique spécifique et contribuer à dissiper les charges électrostatiques en cas de présence de zones étendues en matière plastique, notamment lors de l'utilisation conjointe à un substrat papetier d'au moins un élément en matière plastique tel qu'un fil de sécurité large, une bande de lamination, un foil ou un film, notamment en cas de billet hybride papier/plastique.

### Système particulaire

Par « charge » il faut comprendre un composé introduit à l'état particulaire dans le reste du substrat, et qui demeure à l'état particulaire.

Le système particulaire peut comprendre ou être constitué d'un mélange d'au moins une charge constituée d'au moins un oxyde métallique ou sel d'oxyde métallique, notamment un mica, et d'au moins un métal pauvre sous forme ionique, moléculaire, ou atomique.

Le système particulaire peut encore comprendre ou être constitué par une charge constituée d'au moins un oxyde métallique ou sel d'oxyde métallique, notamment un mica, et d'au moins un métal pauvre sous forme ionique, moléculaire, ou atomique.

Il s'agit en particulier d'une charge de type cœur-écorce (« core-shell » en anglais) comprenant un cœur constitué dudit oxyde métallique ou sel d'oxyde métallique et d'une écorce constituée dudit métal pauvre sous forme ionique, moléculaire ou atomique, de préférence sous forme moléculaire.

Selon une variante il s'agit d'une charge dopée, ledit oxyde métallique ou sel d'oxyde métallique étant dopé par ledit métal pauvre sous forme atomique.

L'oxyde métallique est choisi parmi TiO₂, ZnO, ZrO₂, CeO₂, SiO₂, Al₂O₃, le mica, le talc et leurs mélanges. L'oxyde métallique peut notamment présenter un indice de réfraction supérieur à 1,8 (TiO₂, ZnO, ... ) ou inférieur à 1,8 (SiO₂,Al₂O₃, ...) permettant par exemple d'avoir une charge incolore ne modifiant pas les propriétés optiques d'un substrat papetier.

L'oxyde métallique de métal pauvre dopé est dopé avec des métalloïdes ou des métaux pauvres, notamment avec de l'antimoine, de l'aluminium ou du germanium. Selon les métaux pauvres et métalloïdes choisis, on peut modifier l'absorption infra-rouge et ainsi obtenir une réponse spectrale différente, pour la rendre spécifique à chaque substrat si on le souhaite.

Le métal pauvre peut être sous forme d'oxyde d'étain.

L'oxyde métallique de métal pauvre dopé, d'une part, et l'oxyde métallique ou le sel d'oxyde métallique, notamment un mica, d'autre part, peuvent constituer respectivement l'écorce et le cœur d'un pigment à structure cœur écorce. Le cœur peut être creux.

Le système particulaire peut être constitué de particules de taille maximale inférieure ou égale à 100 µm, de préférence inférieure à 60 µm.

Le système particulaire peut être constitué de particules de taille moyenne en nombre D50 inférieure ou égale à 10 µm, de préférence à 5 µm.

Le système particulaire peut être constitué de particules de taille moyenne en nombre D50 inférieure ou égale à 1 µm, de préférence à 0,5 µm.

Le système particulaire peut être constitué de particules de taille maximale inférieure ou égale à 5 µm, de préférence inférieure à 1 µm. Le système particulaire peut être constitué de particules de taille minimale supérieure ou égale à 0,2 µm, de préférence à 0,5 µm.

Le système particulaire peut comporter et/ou être constitué de particules sphériques. En variante, le système particulaire peut comporter et/ou être constitué de particules aciculaires et/ou plaquettaires, ce qui offre l'avantage d'accroître la surface spécifique.

Le système particulaire peut comporter un seul oxyde métallique dopé ou en variante plusieurs oxydes métalliques dopés.

Le système particulaire peut être sensiblement blanc et opaque à la lumière visible, ou en variante être transparent.

Le substrat comporte de préférence entre 0,1 et 20 % en masse, par rapport à la masse totale du substrat fini à sec, dudit système particulaire, mieux entre 0,2 et 5, encore mieux entre 0,5 et 2,5%.

De préférence, la quantité dudit système particulaire est ajustée pour ne pas assombrir outre mesure le substrat en lui donnant un aspect grisâtre.

### Substrat

Le substrat peut être papetier. Le substrat peut notamment convenir à la fabrication de billets de banque. Le substrat peut être filigrané. Le substrat peut encore être non fibreux. Le substrat, lorsque papetier, peut comporter des fibres naturelles et/ou synthétiques. Dans le cas notamment d'un substrat pour billets de banque, celui-ci peut comporter des fibres de lin et/ou des fibres de coton, notamment des linters de coton.

Le substrat peut être en matière plastique, c'est-à-dire polymérique, notamment en polyéthylène téréphtalate (PET), polycarbonate (PC), polypropylène (PP) ou polyéthylène (PE). La matière plastique peut être extrudée ou co-extrudée avec le système particulaire.

L'invention a encore pour objet un document de sécurité comportant un substrat selon l'invention, notamment un billet de banque.

L'invention a encore pour objet un fil, un film, une bande de lamination ou un foil de sécurité comportant un substrat selon l'invention.

### Exemples

### Échantillons réalisés

Des échantillons de papier sont réalisés à l'aide d'une machine à papier à partir d'une composition fibreuse 100 % linters de coton.
Le système particulaire pour les échantillons selon l'invention est introduit dans la dispersion fibreuse 100% linters de coton avant la fabrication du papier.

### Références :

| | **Teneur pigment TiO₂ (sec/sec fibres)** | **Grammage papier (g/m²)** |
|---|---|---|
| **A** | 5% | 75 |
| **B** | 5% | 115 |

### Systèmes particulaires testés (grammage papiers = 75g/m²).

| **Essais** | **Oxyde / Sel d'oxyde** | **Métal Pauvre** | **Dopage** | **Taille (µm)** | **Teneur en pigment (sec/sec fibres)** | **Forme des pigments** |
|---|---|---|---|---|---|---|
| **1** | SiO₂ | Sn | OUI | 3 | 2.5% | Sphérique |
| **2** | TiO₂ | Sn | OUI | 0,3 | 2% | Sphérique |
| **3** | TiO₂ | Sn | OUI | 0,3 | 2% | Aciculaire |
| **4** | Mica - SiO₂ | Sn | OUI | 10-15 | 2% | Plaquettaire / Sphérique |
| **5** | Mica - TiO₂ - ZrO₂ | Sn | NON | 10-60 | 5% | Plaquettaire |
| **6** | Mica - TiO₂ - ZrO₂ | Sn | NON | 5-25 | 5% | Plaquettaire |
| **7** | SiO₂ | Sn | OUI | 3 | 5% | Sphérique |
| **8** | Mica | Sn | OUI | 15 | 5% | Plaquettaire |
| **9** | Mica- Talc | Sn | OUI | 15 | 2,5% | Plaquettaire |
| **10** | ZnO | Al | OUI | 0.1 | 2.5 | Sphérique |
| **11** | ZnO | Al | OUI | 0.1 | 5 | Sphérique |

### Mesures

Des mesures d'absorption IR (taux d'absorption en pourcentage) sont effectuées en transmission entre 400 nm et 1000 nm. Les spectres d'absorption sont ensuite normalisés (en abscisses) à une longueur d'onde de 500 nm pour analyser le comportement du pigment dans l'IR.

Les mesures d'opacité et de blancheur ont été réalisées selon respectivement les normes ISO 2471-1 et ISO 2470-2

### Résultats

Sur les graphiques : en ordonnée on a le pourcentage d'absorption et en abscisse la longueur d'onde.

Les essais montrent que le pigment utilisé lors de l'essai 1 présente une absorption discriminante à partir de 2% en masse du pigment. Des pigments autres que celui de l'essai 1, par exemple de forme et de taille différentes, tels que ceux des essais 2,3 et 4, présentent aussi une réponse discriminante dans l'IR à partir d'une teneur massique de 2%. Les pigments des essais 2 et 3 présentent un cœur en dioxyde de titane (TiO₂), recouvert d'oxyde d'étain dopé à l'antimoine.

Les pigments des essais 1 et 4 présentent une réponse dans l'IR plus intense car ils ont une taille de particule supérieure à celle des essais 2 et 3, ce qui facilite leur rétention au sein de la structure du papier lors de la fabrication de celui-ci.

Des mesures dont les résultats sont reportés dans les tableaux ci-dessous ont permis de constater que les pigments des essais 1,2,3 ont pu être incorporés dans le papier en substitution d'une charge de référence de 5% de dioxyde de titane, sans dégradation outre mesure de la blancheur, qui reste acceptable, et en conservant l'opacité, voire en l'améliorant malgré le fait que la charge introduite ne présente plus que 2,5% ou 2% au lieu de 5%.

Le pigment de l'essai 4 présente une taille de particule qui influence beaucoup plus les propriétés optiques telles que la blancheur et l'opacité.

Les essais A et B mettent en évidence que l'augmentation de grammage ne modifie pas de façon significative l'absorption IR.

On voit également que le taux de pigment utilisé dans l'essai 7 permet d'avoir une très forte absorption dans l'IR mais que cela entraine des modifications marquées des propriétés optiques telles que la blancheur et l'opacité.

Par ailleurs, la réponse IR des pigments des essais 5 et 6 a une allure différente des autres essais, ce qui permet de discriminer les signatures IR entre elles. Enfin les deux pigments diminuent les propriétés optiques telles que la blancheur et l'opacité ce qui pourra être compensé par l'ajout de charges papetières conventionnelles.

On voit que les pigments des essais 8 et 9 permettent d'avoir une très forte absorption dans l'IR mais cela entraine des modifications marquées des propriétés optiques telles que la blancheur et l'opacité.

Les pigments des essais 10 et 11 ont une faible contribution sur l'absorption IR car leur faible taille de particules (< 0.2µm) ne permet pas d'avoir une rétention optimale au sein du papier lors de sa fabrication.

| | | **A** | **1** | **2** | **3** | **4** |
|---|---|---|---|---|---|---|
| **Blancheur** | % | 88,5 | 81,1 | 80.61 | 85,03 | 77.03 |
| **Opacité** | % | 86,30 | 88,68 | 89.32 | 87,29 | 87.94 |

| | | **A** | **B** | **5** | **6** | **7** |
|---|---|---|---|---|---|---|
| **Blancheur** | % | 88,5 | 89,28 | 83,67 | 82,64 | 75,8 |
| **Opacité** | % | 86,30 | 86,34 | 80,81 | 82,18 | 93,63 |

| | | **A** | **1** | **8** | **9** | **10** | **11** |
|---|---|---|---|---|---|---|---|
| **Blancheur** | % | 88,5 | 81,1 | 72,8 | 77,8 | 86 | 85,5 |
| **Opacité** | % | 86,30 | 88,68 | 89,16 | 87,7 | 77,7 | 79,3 |

L'invention n'est pas limitée aux exemples qui viennent d'être donnés.

En particulier, des mélanges de charges selon l'invention peuvent être utilisés.

## Revendications

1. Substrat de sécurité papetier comportant dispersé dans sa masse, de préférence entre 0,1 et 20 % en masse, par rapport à la masse totale du substrat, mieux entre 0,2 et 5, encore mieux entre 0,5 et 2,5, un système particulaire absorbant dans l'IR, le système particulaire comprenant :
- un mélange d'au moins une charge constituée d'au moins un oxyde métallique ou sel d'oxyde métallique, notamment un mica, et d'au moins une charge constituée d'au moins un métal pauvre sous forme ionique, moléculaire ou atomique, et/ou
- au moins une charge constituée d'au moins un oxyde métallique ou sel d'oxyde métallique, notamment un mica, et d'au moins un métal pauvre sous forme ionique, moléculaire ou atomique,
ledit système particulaire conférant audit substrat une réponse spécifique en transmission dans l'IR, de préférence avec au moins un pic d'absorption dans l'IR, notamment entre 700 et 1000 nm, mieux avec plusieurs pics d'absorption dans l'IR, notamment entre 700 et 1000 nm,
de préférence, le système particulaire comportant et/ou étant constitué de particules sphériques ou le système particulaire comportant et/ou étant constitué de particules aciculaires et/ou plaquettaires,
l'oxyde métallique étant choisi parmi TiO₂, ZnO, ZrO₂, CeO₂, SiO₂, Al₂O₃, le mica, le talc, et leurs mélanges, le métal pauvre étant sous forme d'oxyde métallique de métal pauvre dopé avec des métalloïdes ou des métaux pauvres.

2. Substrat selon la revendication 1, le métal pauvre étant sous forme ionique (sel), moléculaire (oxyde, notamment SnO₂) dopée ou non, ou atomique (dopant, notamment Al ou Ga), de préférence, ledit oxyde ou sel d'oxyde métallique étant respectivement un oxyde ou un sel d'oxyde d'un métal de transition ou d'un métalloïde.

3. Substrat selon l'une quelconque des revendications précédentes, l'oxyde métallique étant choisi parmi TiO₂, SiO₂, ZnO, mica ou talc, mieux Ti02 ou SiO₂.

4. Substrat selon l'une quelconque des revendications précédentes, l'oxyde métallique de métal pauvre dopé étant dopé avec de l'antimoine ou l'oxyde métallique de métal pauvre dopé étant dopé avec de l'aluminium ou du germanium.

5. Substrat selon l'une quelconque des revendications précédentes, l'oxyde métallique de métal pauvre dopé étant un oxyde d'étain, ou d'indium, de préférence d'étain.

6. Substrat selon l'une quelconque des revendications précédentes, la charge étant constituée de particules ayant un cœur Si02 ou Ti02 recouvert d'oxyde d'étain dopé à l'antimoine.

7. Substrat selon l'une quelconque des revendications précédentes, le métal pauvre d'une part, et l'oxyde métallique ou le sel d'oxyde métallique, notamment un mica, d'autre part, constituant respectivement l'écorce et le cœur d'un pigment à structure cœur écorce, de préférence, le cœur étant creux.

8. Substrat selon l'une quelconque des revendications précédentes, comportant moins de 4% en poids sec de TiO₂ sous forme de particules de TiO₂, par rapport au poids sec total du substrat, mieux étant totalement dépourvu de TiO₂ sous forme de particules de TIO₂.

9. Substrat selon l'une quelconque des revendications précédentes, comportant moins de 4% en poids sec de kaolin ou de carbonate de calcium par rapport au poids sec total du substrat.

10. Substrat selon l'une quelconque des revendications précédentes, le système particulaire étant constitué de particules de taille moyenne en nombre D50 inférieure ou égale à 10µm, de préférence inférieure à 5µm.

11. Substrat selon l'une quelconque des revendications 1 à 8, le système particulaire étant constitué de particules de taille moyenne en nombre D50 inférieure ou égale à 1µm, de préférence inférieure à 0,5µm.

12. Substrat selon l'une quelconque des revendications précédentes, le système particulaire comportant un seul oxyde métallique dopé ou le système particulaire comportant plusieurs oxydes métalliques dopés.

13. Substrat selon l'une quelconque des revendications précédentes, le système particulaire étant sensiblement blanc et opaque à la lumière visible ou le système particulaire étant transparent.

14. Document de sécurité comportant un substrat selon l'une quelconque des revendications précédentes, le substrat étant notamment filigrané

15. Fil, film ou foil de sécurité comportant un substrat selon l'une quelconque des revendications 1 à 13.

## Patentansprüche

1. Sicherheitssubstrat zur Papierherstellung, das in seiner Masse dispergiert bevorzugt zwischen 0,1 und 20 Masse-% bezogen auf die Gesamtmasse des Substrats, besser zwischen 0,2 und 5, noch besser zwischen 0,5 und 2,5 eines im IR absorbierenden Partikelsystems beinhaltet, wobei das Partikelsystem umfasst:
- ein Gemisch aus mindestens einem Füllstoff, der aus mindestens einem Metalloxid oder Metalloxidsalz besteht, insbesondere einem Glimmer, und aus mindestens einem Füllstoff, der aus mindestens einem Metall in Ionen-, Molekül- oder Atomform besteht, und/oder
- mindestens einen Füllstoff, der aus mindestens einem Metalloxid oder Metalloxidsalz, insbesondere einem Glimmer, und aus mindestens einem Metall in Ionen-, Molekül- oder Atomform besteht,
wobei das Partikelsystem dem Substrat eine spezifische Transmissionsantwort im IR verleiht, bevorzugt mit mindestens einem Absorptionspeak im IR, insbesondere zwischen 700 und 1000 nm, besser mit mehreren Absorptionspeaks im IR, insbesondere zwischen 700 und 1000 nm,
wobei das Partikelsystem bevorzugt kugelförmige Partikel beinhaltet und/oder daraus besteht oder wobei das Partikelsystem nadelförmige und/oder plättchenförmige Partikel beinhaltet oder daraus besteht,
wobei das Metalloxid unter TiO₂, ZnO, ZrO₂, CeO₂, SiO₂, Al₂O₃, Glimmer, Talk und deren Gemischen gewählt ist, wobei das Metall in Form von Metalloxid eines Metalls vorliegt, das mit Halbmetallen oder Metallen dotiert ist.

2. Substrat nach Anspruch 1, wobei das Metall in Ionenform (Salz), Molekülform (Oxid, insbesondere SnO₂), dotiert oder nicht, oder Atomform (Dotierungsmittel, insbesondere Al oder Ga) vorliegt, wobei das Metalloxid oder -oxidsalz ein Oxid beziehungsweise ein Oxidsalz eines Übergangsmetalls oder eines Halbmetalls ist.

3. Substrat nach einem der vorhergehenden Ansprüche, wobei das Metalloxid unter TiO₂, SiO₂, ZnO, Glimmer oder Talk, besser TiO₂ oder SiO₂ gewählt ist.

4. Substrat nach einem der vorhergehenden Ansprüche, wobei das dotierte Metalloxid eines Metalls mit Antimon dotiert ist oder das dotierte Metalloxid eines Metalls mit Aluminium oder Germanium dotiert ist.

5. Substrat nach einem der vorhergehenden Ansprüche, wobei das dotierte Metalloxid eines Metalls ein Zinnoder Indiumoxid ist, bevorzugt ein Zinnoxid.

6. Substrat nach einem der vorhergehenden Ansprüche, wobei der Füllstoff aus Partikeln besteht, die einen Kern aus SiO₂ oder TiO₂ haben, der mit einem mit Antimon dotierten Zinnoxid überzogen ist.

7. Substrat nach einem der vorhergehenden Ansprüche, wobei das Metall einerseits und das Metalloxid oder Metalloxidsalz, insbesondere ein Glimmer, anderseits die Schale, beziehungsweise den Kern eines Pigments mit Kern-Schale-Struktur bilden, wobei der Kern bevorzugt hohl ist.

8. Substrat nach einem der vorhergehenden Ansprüche, das weniger als 4 % Trockengewicht TiO₂ in Form von TiO₂-Partikeln bezogen auf das Gesamttrockengewicht des Substrats beinhaltet, besser vollkommen frei von TiO₂ in Form von TiO₂-Partikeln ist.

9. Substrat nach einem der vorhergehenden Ansprüche, das weniger als 4 % Trockengewicht Kaolin oder Calciumcarbonat bezogen auf das Gesamttrockengewicht des Substrats beinhaltet.

10. Substrat nach einem der vorhergehenden Ansprüche, wobei das Partikelsystem aus Partikeln mit einer zahlenmittleren Größe D50 kleiner oder gleich 10 µm, bevorzugt kleiner als 5 µm besteht.

11. Substrat nach einem der Ansprüche 1 bis 8, wobei das Partikelsystem aus Partikeln mit einer zahlenmittleren Größe D50 kleiner oder gleich 1 µm, bevorzugt kleiner als 0,5 µm besteht.

12. Substrat nach einem der vorhergehenden Ansprüche, wobei das Partikelsystem ein einziges dotiertes Metalloxid beinhaltet oder wobei das Partikelsystem mehrere dotierte Metalloxide beinhaltet.

13. Substrat nach einem der vorhergehenden Ansprüche, wobei das Partikelsystem im Wesentlichen weiß und für sichtbares Licht undurchlässig ist oder wobei das Partikelsystem transparent ist.

14. Sicherheitsdokument mit einem Substrat nach einem der vorhergehenden Ansprüche, wobei das Substrat insbesondere ein Wasserzeichen aufweist.

15. Sicherheitsfaden, -film oder -folie mit einem Substrat nach einem der Ansprüche 1 bis 13.

## Claims

1. Paper security substrate comprising, dispersed in the bulk thereof, preferably between 0.1% and 20% by weight, relative to the total weight of the substrate, better still between 0.2% and 5%, even better still between 0.5% and 2.5%, of an IR-absorbing particulate system, the particulate system comprising:
- a mixture of at least one filler consisting of at least one metal oxide or metal oxide salt, in particular a mica, and of at least one filler consisting of at least one post-transition metal in ionic, molecular or atomic form, and/or
- at least one filler consisting of at least one metal oxide or metal oxide salt, in particular a mica, and of at least one post-transition metal in ionic, molecular or atomic form,
said particulate system giving said substrate a specific response in transmission in the IR, preferably with at least one absorption peak in the IR, in particular between 700 and 1000 nm, better still with several absorption peaks in the IR, in particular between 700 and 1000 nm,
preferably, the particulate system comprising and/or consisting of spherical particles or the particulate system comprising and/or consisting of acicular and/or flakelike particles,
the metal oxide being chosen from TiO₂, ZnO, ZrO₂, CeO₂, SiO₂, Al₂O₃, mica, talc, and mixtures thereof, the post-transition metal being in the form of metal oxide of post-transition metal doped with metalloids or post-transition metals.

2. Substrate according to Claim 1, the post-transition metal being in ionic (salt), doped or undoped molecular (oxide, in particular SnO₂), or atomic (dopant, in particular Al or Ga) form, preferably said metal oxide or metal oxide salt respectively being an oxide or an oxide salt of a transition metal or of a metalloid.

3. Substrate according to either one of the preceding claims, the metal oxide being chosen from TiO₂, SiO₂, ZnO, mica or talc, better still TiO₂ or SiO₂.

4. Substrate according to any one of the preceding claims, the metal oxide of post-transition metal that is doped being doped with antimony, or the metal oxide of post-transition metal that is doped being doped with aluminium or germanium.

5. Substrate according to any one of the preceding claims, the metal oxide of post-transition metal that is doped being an oxide of tin or of indium, preferably of tin.

6. Substrate according to any one of the preceding claims, the filler consisting of particles having an SiO₂ or TiO₂ core covered with antimony-doped tin oxide.

7. Substrate according to any one of the preceding claims, the post-transition metal on the one hand and the metal oxide or the metal oxide salt, in particular a mica, on the other hand respectively constituting the shell and the core of a pigment with core-shell structure, preferably the core being hollow.

8. Substrate according to any one of the preceding claims, comprising less than 4% by dry weight of TiO₂ in the form of TiO₂ particles, relative to the total dry weight of the substrate, better still being completely free of TiO₂ in the form of TiO₂ particles.

9. Substrate according to any one of the preceding claims, comprising less than 4% by dry weight of kaolin or of calcium carbonate relative to the total dry weight of the substrate.

10. Substrate according to any one of the preceding claims, the particulate system consisting of particles having a number-average size D50 of less than or equal to 10 µm, preferably less than 5 µm.

11. Substrate according to any one of Claims 1 to 8, the particulate system consisting of particles having a number-average size D50 of less than or equal to 1 µm, preferably less than 0.5 µm.

12. Substrate according to any one of the preceding claims, the particulate system comprising a single doped metal oxide or the particulate system comprising several doped metal oxides.

13. Substrate according to any one of the preceding claims, the particulate system being substantially white and opaque to visible light or the particulate system being transparent.

14. Security document comprising a substrate according to any one of the preceding claims, the substrate in particular being watermarked.

15. Security thread, film or foil comprising a substrate according to any one of Claims 1 to 13.
